# FASCICULE DE BREVET EUROPEEN

(11) **EP 3 192 853 B1**
(45) Date de publication et mention de la délivrance du brevet: **26.04.2023**
(21) Numéro de dépôt: 16305039.6
(22) Date de dépôt: 15.01.2016
(51) Int. Cl.: B05D 1/18, B05D 3/14, B05D 5/08, C10M 105/74, C10M 105/76, C23C 22/02, C10N 30/06, C10N 40/06, C10N 50/02, C10N 80/00

(54) **PROCEDE DE TRAITEMENT D'UNE SURFACE POUR L'OBTENTION D'UN REVÊTEMENT OLEOPHOBE ET/OU HYDROPHOBE**
OBERFLÄCHENBEHANDLUNGSVERFAHREN ZUM ERZEUGEN EINER OLEOPHOBEN UND/ODER HYDROPHOBEN BESCHICHTUNG
METHOD FOR TREATING A SURFACE IN ORDER TO OBTAIN A HYDROPHOBIC AND/OR OLEOPHOBIC COATING

(43) Date de publication de la demande: 19.07.2017
(73) Titulaire: SIKEMIA, 34790 Grabels (FR)
(72) Inventeur: MARTIN, Franck, 34070 Montpellier (FR); GRACY, Guillaume, 34090 Montpellier (FR)
(74) Mandataire: Bovard SA Neuchâtel

(56) Documents cités:
- EP-A1- 2 687 580
- WO-A1-2013/167624
- FR-A1- 2 967 199
- US-A1- 2006 172 082
- US-A1- 2012 148 875
- MARIA TILLWICH: "Synthetic lubricants in precision mechanisms - an overview", JOURNAL OF SYNTHETIC LUBRICATION, LEAF COPPIN PUBLISHING LTD., DEAL, KENT, GB, vol. 5, no. 2, 1 juillet 1988 (1988-07-01) , pages 91-104, XP002438119, ISSN: 0265-6582, DOI: 10.1002/JSL.3000050202

## Description

La présente invention se rapporte à un procédé de traitement d'une surface choisie dans le groupe constitué du saphir, du laiton, du laiton rhodié, du laiton doré, du nickel, de l'acier, de l'acier durcissable, du fer, de l'aluminium, du titane, du plomb, de l'argent, de l'or, du chrome, du cuivre, du manganèse, du vanadium, du lithium, du cobalt, du silicium et de divers alliages et oxydes métalliques de tels métaux, ledit procédé de traitement de surface comprenant une étape d'application, sur ladite surface, de molécules hydrophobes et/ou oléophobes et/ou d'application d'un épilame.

De nombreux traitements de surface sont connus, comme par exemple ceux décrits dans les documents US2014/087197 et EP2865737.

Plus particulièrement, le document US2014/087197 porte sur l'application d'une couche moléculaire hydrophobe et/ou oléophobe de telle sorte à constituer un revêtement anti-empreintes et le document EP2865737 porte sur la réalisation d'un épilamage consistant à couvrir une surface d'un épilame (également dénommé agent de couplage), c'est-à-dire à couvrir une surface d'un produit ou d'une substance permettant d'éviter qu'un liquide, par exemple un lubrifiant, ne se répande mais qu'au contraire il reste localisé à un endroit précis. L'application d'un épilame permet de réduire l'énergie de surface d'un article et d'en modifier la tension superficielle par application d'une couche moléculaire hydrophobe et/ou oléophobe. Les épilames dit « chimiques » (que l'on distingue des épilames dits « mécaniques ») comportent deux parties, à savoir (1) l'ancre (ou accroche) qui détermine l'accrochage de l'épilame à une surface et (2) le corps fonctionnel qui confère les propriétés épilame à la molécule, notamment par l'intermédiaire de groupements fluorés.

Lors du revêtement d'une surface avec des molécules hydrophobes et/ou oléophobes et/ou d'une opération d'épilamage (c'est-à-dire lors de l'application d'un épilame par sa mise en contact avec une surface à traiter), il est crucial de pouvoir assurer que les molécules hydrophobes et/ou oléophobes et/ou que l'épilame vont adhérer fortement et de façon durable à la surface. Il convient particulièrement de veiller à ce que ces molécules et/ou à ce que l'épilame appliqués adhèrent de telle sorte que le revêtement obtenu puisse résister à des cycles de lavage successifs, notamment en résistant aux hydrolyses acides ou basiques. En ce qui concerne les épilames dit « chimiques », un tel accrochage dépend essentiellement de deux facteurs, à savoir (1) des propriétés de l'ancre de l'épilame et (2) des propriétés de la surface sur laquelle est réalisée l'épilamage. En effet, dès lors que l'épilame forme une sorte de revêtement (coating) sur la surface traitée, l'interaction entre cette dernière et l'ancre de l'épilame joue un rôle essentiel et déterminant.

Dans ce sens, afin d'assurer un bonne adhérence d'un épilame, le document EP2865737 porte sur une mise en place d'une couche d'accroche sur une surface, cette couche d'accroche étant prévue pour qu'un épilame appliqué par la suite adhère plus fortement à la surface comprenant cette couche d'accroche. La couche d'accroche selon ce document antérieur constitue donc une couche intermédiaire entre la surface à traiter et l'épilame lui-même. Selon ce document antérieur, une telle couche d'accroche peut être appliquée selon une technique d'évaporation sous vide, une technique d'évaporation par flash ou encore par une technique de dépôt de couche atomique.

Dans un même sens, le document US2014/087197, ayant pour objet une application d'une couche moléculaire hydrophobe et/ou oléophobe de telle sorte à constituer un revêtement anti-empruntes sur une surface, propose un revêtement intermédiaire de cette surface avec une couche de transition (« transition layer ») prévue pour assurer une accroche améliorée de la couche moléculaire hydrophobe et/ou oléophobe. La couche de transition selon ce document antérieur est donc une couche intermédiaire entre la surface à traiter et les molécules hydrophobes et/ou oléophobes.

Dans la demande WO2013/167624, il y est décrit l'utilisation de molécules aminé (N) et de composés phosphoniques (P) pour recouvrir des surfaces destinées à être utilisées dans le domaine de l'horlogerie. Ces deux types de composés étant de nature alcaline et acide forment des paires d'ions qui interagissent avec tous les types de surfaces, qu'elles soient composées de matériaux minéraux comme le verre, de métal, de matériaux non oxydés (entre autre l'or, le rhodium et leurs alliages), ou encore de matières polymériques.

Dans la demande EP2687580 il est décrit une pièce d'horlogerie comprenant au moins deux éléments en contact et mobiles relativement l'un par rapport à l'autre, au moins l'un desdits éléments présentant une surface de contact avec l'autre élément qui est lubrifiée au moyen d'une composition lubrifiante. La présente invention concerne également une telle composition lubrifiante, l'utilisation de composés chimiques comme agent lubrifiant et de nouveaux composés chimiques.

Dans la demande FR2967199A1 il est décrit un composant tubulaire fileté pour le forage ou l'exploitation des puits d'hydrocarbures, ledit composant tubulaire présentant en l'une de ses extrémités ainsi qu'une zone filetée réalisée sur sa surface périphérique extérieure ou intérieure selon que l'extrémité filetée est du type mâle ou femelle, dans lequel au moins une portion de l'extrémité est revêtue d'au moins un film sec lubrifiant comprenant au moins 65 % en masse d'une polyaryléthercétone. La demande a pour objet un procédé de dépôt d'un tel film qui comprend les étapes suivantes :
L'élaboration d'un mélange comprenant une poudre de polyaryléthercétone en 20 suspension dans de l'eau, dans des proportions comprises entre 25 et 35% en masse, L'application dudit mélange sur une portion de l'extrémité dudit composant tubulaire fileté, Le séchage de la portion de l'extrémité ainsi revêtue à une température 25 comprise entre 100 et 150 °C pendant une durée comprise entre 5 et 10 minutes, la mise à une température comprise entre 350 et 450°C pendant 5 à 15 minutes, de la portion de l'extrémité ainsi revêtue, selon une vitesse de montée en température comprise entre 10 et 20°C par minutes, suivie du refroidissement à la température ambiante de la portion de l'extrémité ainsi revêtue, selon une vitesse de refroidissement inférieure à 10°C par minute, de manière à obtenir une structure principalement cristalline.

Dans la demande US2012148875 il est décrit un disque magnétique dans lequel au moins une couche magnétique, une couche protectrice et la couche de lubrification sont disposées séquentiellement sur un substrat, la couche de lubrification contient un composé lubrifiant pour un disque magnétique, ayant une chaîne principale de perfluoropolyéther dans la structure moléculaire et structure indiquée comme suit à une position proche du centre de la molécule: -0-CH2-CH (OH) -CH2-CH2-CH (OH) - CH2-0- ou -0-CH2-CH (OH) -CH (OH) -CH2-0-.

Malheureusement, selon ces procédés de traitement de surface connus de l'état de la technique, l'application d'une couche intermédiaire sur la surface à traiter, c'est-à-dire l'application d'une couche d'accroche entre la surface à traiter et l'épilame ou les molécules hydrophobes et/ou oléophobes, est requise. Cette couche intermédiaire étant constituée d'un matériau différent de celui de la surface à traiter (à fonctionnaliser), outre le fait qu'une étape additionnelle de procédé de traitement doit être effectuée pour appliquer cette couche intermédiaire, ces procédés de l'état de la technique ne permettent pas de garantir une adhérence optimale et durable entre la surface à traiter et la couche d'accroche intermédiaire.

La présente invention a pour but de pallier les inconvénients de l'état de la technique en procurant un procédé minimisant le nombre d'étapes de procédé de fabrication et optimisant l'adhérence (l'accrochage) des épilames et/ou des molécules hydrophobes et/ou oléophobes sur une surface prétraitée de telle sorte que les ancres des épilames et/ou que les molécules hydrophobes et/ou oléophobe se lient fortement et durablement à la surface prétraitée, permettant ainsi une haute résistance des agents de couplage (épilames) et/ou des molécules hydrophobes et/ou oléophobes à des cycles de lavage successifs.

Pour résoudre ce problème, il est prévu suivant l'invention, un procédé de traitement d'une surface tel qu'indiqué au début, caractérisé en ce qu'il comprend une étape de prétraitement par un procédé plasma de ladite surface avant ladite étape d'application de molécules hydrophobes et/ou oléophobes et/ou d'application d'un épilame.

Dans le cadre de la présente invention, il a été déterminé qu'un prétraitement par plasma de ladite surface permet de créer des sites d'accroche directement au niveau de cette dernière de telle sorte qu'un traitement ultérieur avec un agent de couplage (épilame) et/ou des molécules hydrophobes et/ou oléophobes de cette même surface comportant alors des sites d'accroche est optimisé. Plus particulièrement, il a été montré qu'un prétraitement par un procédé plasma avec création d'accroches sur la surface à traiter permet, par la suite, qu'un agent de couplage (épilame) et/ou des molécules hydrophobes et/ou oléophobes adhèrent plus fortement et résistent mieux à des cycles de lavage successifs.

Il a en effet été mis en évidence qu'un traitement par plasma, par exemple par plasma oxygène ou par plasma azote permet de munir la surface, lors d'une étape de prétraitement, de sites d'accroche adéquats de type -OH ou -NH₂, ces sites d'accroche permettant d'assurer une meilleure adhérence des épilames et/ou des molécules hydrophobes et/ou oléophobes appliqués par la suite. En effet, il a été démontré que les sites d'accroches formés par traitement plasma (oxygène, azote ou autre) sont des sites nucléophiliques favorisant l'accrochage des ancres des épilames mais aussi des molécules hydrophobes et/ou oléophobes.

Selon le procédé suivant l'invention, ladite étape d'application, sur ladite surface, de molécules hydrophobes et/ou oléophobes et/ou d'application d'un épilame est réalisée par application :
- d'un monomère répondant à la formule générale (I) suivante : où
   - chaque R₁, indépendants l'un de l'autre, et identiques ou différents l'un de l'autre à chaque occurrence, sont sélectionnés dans le groupe constitué d'une liaison, (CR₅R₆)ₙ, où chaque R₅ et R₆, identiques ou différents l'un de l'autre sont sélectionnés indépendamment dans le groupe constitué de H, d'un groupe alkyl comprenant 1 à 10 atomes de carbone, lequel est optionnellement substitué par au moins un atome de la famille des halogènes, un groupe aryle ou un groupe aralkyle, n étant compris entre 1 et 50, et d'une chaine polyalkylène oxyde présentant de 1 à 100 répétitions d'unités alkylène oxyde ;
   - R' est sélectionné dans le groupe constitué d'une liaison, (CR₅R₆)ₙ, où chaque R₅ et R₆, identiques ou différents l'un de l'autre sont sélectionnés indépendamment dans le groupe constitué de H, d'un groupe alkyl comprenant 1 à 10 atomes de carbone, lequel est optionnellement substitué par au moins un atome de la famille des halogènes, un groupe aryle ou un groupe aralkyle, n étant compris entre 1 et 50 ;
   - chaque R₂ et R₂', indépendants l'un de l'autre, et identiques ou différents l'un de l'autre à chaque occurrence, sont sélectionnés dans le groupe constitué d'une liaison, (CH₂)ₙ, O, S, S-S, NH, O(CO), O(CS), NH(CO), NH(CS), NH(CO)NH, NH-CS-NH, NH(CO)O, NH(CS)O, S(CO), (CO)S, et
- n est compris entre 1 et 100 ;
   - R₃ est sélectionné dans le groupe constitué d'un groupe perfluoroalkyle comprenant de 1 à 50 atomes de carbone, (CF(CF₃)CF₂O)ₙ(CF₂)₂CF₃, (CF₂CF(CF₃)O)ₙ(CF₂)₂CF₃, (CF₂CF₂CF₂O)n(CF₂)₂CF₃ et (CF₂CF₂O)n(CF₂)CF₃, et n est compris entre 0 et 100 ;
   - F est sélectionné dans le groupe constitué de PO₃H₂ et OPO₃H₂, de préférence PO₃H₂ ;
      et/ou
- d'un dimère répondant à la formule générale (II) suivante : où
   - chaque R₁, indépendants l'un de l'autre, et identiques ou différents l'un de l'autre à chaque occurrence, sont sélectionnés dans le groupe constitué d'une liaison, (CR₅R₆)ₙ, où chaque R₅ et R₆, identiques ou différents l'un de l'autre sont sélectionnés indépendamment dans le groupe constitué de H, d'un groupe alkyl comprenant 1 à 10 atomes de carbone, lequel est optionnellement substitué par au moins un atome de la famille des halogènes, un groupe aryle ou un groupe aralkyle, n étant compris entre 1 et 50, et d'une chaine polyalkylène oxyde présentant de 1 à 100 répétitions d'unités alkylène oxyde ;
   - chaque R', indépendants l'un de l'autre, et identiques ou différents l'un de l'autre à chaque occurrence, sont sélectionnés dans le groupe constitué d'une liaison, (CR₅R₆)ₙ, où chaque R₅ et R₆, identiques ou différents l'un de l'autre sont sélectionnés indépendamment dans le groupe constitué de H, d'un groupe alkyl comprenant 1 à 10 atomes de carbone, lequel est optionnellement substitué par au moins un atome de la famille des halogènes, un groupe aryle ou un groupe aralkyle, n étant compris entre 1 et 50 ;
   - chaque R₂, indépendants l'un de l'autre, et identiques ou différents l'un de l'autre à chaque occurrence, sont sélectionnés dans le groupe constitué d'une liaison, (CH₂)ₙ, O, S, S-S, NH, O(CO), O(CS), NH(CO), NH(CS), NH(CO)NH, NH-CS-NH, NH(CO)O, NH(CS)O, ,S(CO), (CO)S,
et n est compris entre 1 et 100 ;
- chaque R₃, égaux ou différents l'un de l'autre sont sélectionnés dans le groupe constitué d'un groupe perfluoroalkyle comprenant de 1 à 50 atomes de carbone, (CF(CF₃)CF₂O)ₙ(CF₂)₂CF₃, (CF₂CF(CF₃)O)ₙ(CF₂)₂CF₃, (CF₂CF₂CF₂O)n(CF₂)₂CF₃ et (CF₂CF₂O)n(CF₂)CF₃, et n est compris entre 0 et 100 ;
- chaque R₄, égaux ou différents l'un de l'autre sont sélectionnés dans le groupe constitué de H, d'un groupe alkyl comprenant 1 à 10 atomes de carbone, lequel est optionnellement substitué par au moins un atome de la famille des halogènes, un groupe aryle ou un groupe aralkyle, préférentiellement chaque R₄ est H ;
- T est une liaison, (CH₂)ₙ, O, S, S-S, NH, O(CO), O(CS), NH(CO), NH(CS), NH(CO)NH, NH-CS-NH, NH(CO)O, NH(CS)O, ,S(CO), (CO)S, et n est compris entre 1 et 100 ;
- chaque F et F', indépendants l'un de l'autre, et identiques ou différents l'un de l'autre à chaque occurrence, sont sélectionnés dans le groupe constitué de PO₃H₂, OPO₃H₂, SH, et SiX₃ avec X= H, Cl, OMe, OEt, OiPr, de préférence PO₃H₂ ;
ledit monomère de formule générale (I) et/ou ledit dimère de formule générale (II) comprenant au moins, à une première extrémité de chaîne, un groupement phosphorylé représentant une accroche et au moins, à une deuxième extrémité de chaîne opposée à ladite première extrémité de chaîne, un groupement perfluoré.

De préférence, chaque R₁, indépendants l'un de l'autre, et identiques ou différents l'un de l'autre à chaque occurrence, sont sélectionnés dans le groupe constitué de (CR₅R₆)ₙ, où chaque R₅ et R₆, identiques ou différents l'un de l'autre sont sélectionnés indépendamment dans le groupe constitué de H, d'un groupe alkyle linéaire ou branché comprenant de 1 à 8 atomes de carbone, lequel est optionnellement substitué par au moins un atome de la famille des halogènes, un groupe aryle ou un groupe aralkyle, n étant compris entre 1 et 30.

De préférence, chaque R₁, indépendants l'un de l'autre, et identiques ou différents l'un de l'autre à chaque occurrence, sont (CH₂)ₙ et n est compris entre 1 et 30.

Préférentiellement, chaque R', indépendants l'un de l'autre, et identiques ou différents l'un de l'autre à chaque occurrence, sont sélectionnés dans le groupe constitué d'une liaison, (CR₅R₆)ₙ, où chaque R₅ et R₆, identiques ou différents l'un de l'autre sont sélectionnés indépendamment dans le groupe constitué de H, d'un groupe alkyle linéaire ou branché comprenant de 1 à 8 atomes de carbone, lequel est optionnellement substitué par au moins un atome de la famille des halogènes, un groupe aryle ou un groupe aralkyle, n étant compris entre 1 et 30.

De préférence, chaque R', indépendants l'un de l'autre, et identiques ou différents l'un de l'autre à chaque occurrence, sont une liaison, (CH₂)ₙ et n est compris entre 2 et 12, préférentiellement, chaque R' est une liaison.

Parmi les unités alkylène oxyde répétées, peuvent être mentionnés (O-CH₂-CH₂-O)ₘ, (O-CH₂-CH₂-CH₂O)ₘ, (OCH₂-CH(CH₃))ₘ et (O-CH(CH₃)-CH₂)ₘ, où m est compris entre 1 et 100, de préférence m est compris entre 2 et 30, préférentiellement, m est compris entre 3 et 10.

Concernant des exemples non limitatifs de groupes perfluoroalkyle comprenant de 1 à 50 atomes de carbone, peuvent être cités les composés suivants : perfluoropropyle, perfluorobutyle, perfluoropentyle, perfluorohexyle, perfluorooctyle, perfluorononyle et perfluorodecyle et analogue.

De préférence, le groupe perfluoroalkyle comprend 3 à 25 atomes de carbone, préférentiellement de 4 à 20 atomes de carbone, plus préférentiellement de 6 à 12 atomes de carbone.

De préférence, le procédé de traitement d'une surface selon l'invention comprend une étape préalable de mise en solution dans un solvant desdites molécules hydrophobes et/ou oléophobes et/ou dudit épilame, donc du monomère de formule générale (I) et/ou du dimère de formule générale (II) pour former une solution de traitement de surface.

Avantageusement, selon l'invention, ladite étape préalable de mise en solution dans un solvant pour former une solution de traitement de surface est réalisée par mise en solution dans un solvant choisi dans le groupe constitué de l'isopropanol, l'éthanol, le méthanol, le diméthylformamide, l'acétone, le tétrahydrofurane, préférentiellement l'isopropanol.

De préférence, selon l'invention, ladite étape préalable de mise en solution dans un solvant forme une solution de traitement de surface comprenant lesdites molécules hydrophobes et/ou oléophobes et/ou ledit épilame, donc ledit monomère de formule générale (I) et/ou ledit dimère de formule générale (II), à raison de 0,01% à 10% v/v dans un solvant, préférentiellement à raison de 0,1 % à 5% v/v.

Avantageusement, le procédé suivant l'invention comprend en outre au moins une des étapes additionnelles suivantes :
- un égouttage dudit article mis en contact avec lesdites molécules hydrophobes et/ou oléophobes et/ou avec ledit épilame, donc avec ledit monomère de formule générale (I) et/ou avec ledit dimère de formule générale (II), et/ou
- un lavage de ladite surface mise en contact avec lesdites molécules hydrophobes et/ou oléophobes et/ou avec ledit épilame, donc avec ledit monomère de formule générale (I) et/ou avec ledit dimère de formule générale (II), et/ou
- un séchage dudit article mis en contact avec lesdites molécules hydrophobes et/ou oléophobes et/ou avec ledit épilame, donc avec ledit monomère de formule générale (I) et/ou avec ledit dimère de formule générale (II).

De préférence, selon l'invention, ladite étape de mise en contact de ladite surface prétraitée avec lesdites molécules hydrophobes et/ou oléophobes et/ou avec ledit épilame, donc avec ledit monomère de formule générale (I) et/ou avec ledit dimère de formule générale (II), est réalisée par pulvérisation, par trempage, par vaporisation, par tamponnage, par essuyage, par spin coating et par deep coating.

D'autres formes de réalisation du procédé suivant l'invention sont indiquées dans les revendications annexées.

La présente invention porte également sur un article (ou un produit), en particulier sur un article (ou un produit) d'horlogerie, d'automobile, de microélectronique, d'optique, d'aéronautique, de nautique, du domaine médical, de packing ou de construction, présentant au moins une partie de surface traitée suivant le procédé selon l'invention.

D'autres formes de réalisation d'un article suivant l'invention sont indiquées dans les revendications annexées.

La présente invention porte également sur une utilisation de molécules hydrophobes et/ou oléophobes et/ou d'un épilame, donc d'un monomère de formule générale (I) et/ou d'un dimère de formule générale (II) dans un traitement de surface, en particulier pour un traitement d'une surface d'une pièce d'horlogerie, d'automobile, de microélectronique, d'optique, d'aéronautique, de nautique, du domaine médical, de packing ou de construction. D'autres formes de réalisation d'utilisation de molécules hydrophobes et/ou oléophobes et/ou d'un épilame, par exemple d'un monomère de formule générale (I) et/ou d'un dimère de formule générale (II), suivant l'invention sont indiquées dans les revendications annexées.

D'autres caractéristiques, détails et avantages de l'invention ressortiront des exemples donnés ci-après, à titre non limitatifs et en faisant référence aux figures (graphiques) annexées.
La figure 1 est un graphique illustrant les résultats obtenus, lors d'essais de résistance à des cycles de lavage successifs, en termes de mesures de valeurs d'angle de contact, pour surface en laiton traitée avec un agent de couplage suivant l'invention avec ou sans prétraitement par plasma.
La figure 2 est un graphique illustrant les résultats obtenus, lors d'essais de résistance à des cycles de lavage successifs, en termes de mesures de valeurs d'angle de contact, pour une surface en laiton traitée avec différents agents de couplage selon l'invention avec ou sans prétraitement par plasma.
La figure 3 est un graphique illustrant les résultats obtenus, lors d'essais de résistance à des cycles de lavage successifs, en termes de mesures de valeurs d'angle de contact, pour surface en laiton rhodié traitée avec un agent de couplage suivant l'invention avec ou sans prétraitement par plasma.
La figure 4 est un graphique illustrant les résultats obtenus, lors d'essais de résistance à des cycles de lavage successifs, en termes de mesures de valeurs d'angle de contact, pour une surface en laiton rhodié traitée avec différents agents de couplage selon l'invention avec ou sans prétraitement par plasma.
La figure 5 est un graphique illustrant les résultats obtenus, lors d'essais de résistance à des cycles de lavage successifs, en termes de mesures de valeurs d'angle de contact, pour surface en saphir traitée avec un agent de couplage suivant l'invention avec ou sans prétraitement par plasma.
La figure 6 est un graphique illustrant les résultats obtenus, lors d'essais de résistance à des cycles de lavage successifs, en termes de mesures de valeurs d'angle de contact, pour une surface en saphir traitée avec différents agents de couplage selon l'invention avec ou sans prétraitement par plasma.

### EXEMPLES

### A. Synthèse d'un composé de formule générale (I) ou d'un composé de formule générale (II) suivant l'invention

### I. Synthèse d'un monomère de formule générale (I)

### 1. Synthèse de ...

Par exemple, un procédé de synthèse tel que celui décrit dans le document WO03/102003 peut être mis en oeuvre afin d'obtenir un tel monomère de formule générale (I).

### 2. Synthèse d'un monomère de formule générale (I) tel qu'indiqué ci-dessus mais comprenant en outre une fonction ester.

### II. Synthèse d'un dimère de formule générale (II)

### 1. Synthèse d'un composé de formule générale (II) : synthèse de l'acide 10, 11 -bis(2,2,3,3,4,4,5,5,6,6,7,7,8,8,9,9,9 heptadécafluorononyl)icosane-1,20-diyldi-phosohonique

### Etape 1 de synthèse du 10,11-bis(2,2,3,3,4,4,5,5,6,6,7,7,8,8,9,9,9 heptadecafluorononyl)icosane-1,20-diol.

A une dispersion de zinc/cuivre (47 g; 740 mmol; 2 éq.) dans 70 mL de dichlorométhane, est additionné goutte à goutte un mélange équimolaire d'undécénol (62,3 g; 370 mmol) et de perfluoro-1-iodooctane (200 g; 370 mmol; 1 éq.) dissout dans 55 mL de dichlorométhane. La réaction est chauffée à 50°C durant 3 heures, refroidit avec un bain de glace puis 185 mL d'un mélange acide acétique-eau-acide chlorhydrique (12N) (3/6/1) est ajouté au milieu réactionnel. Après réaction à température ambiante durant 3 heures, le brut réactionnel est lavé successivement avec de l'eau permutée (x2) et avec une solution saturée de chlorure de sodium, séché sur du sulfate de magnésium anhydre puis concentré. Le résidu est purifié par chromatographie sur colonne de gel de silice pour donner une cire blanche (109 g; 50%). En finale, est obtenu le 10,11-bis(2,2,3,3,4,4,5,5,6,6,7,7,8,8,9,9,9 heptadecafluorononyl)icosane-1,20-diol.

### Etape 2 au départ du 10,11-bis(2,2,3,3,4,4,5,5,6,6,7,7,8,8,9,9,9 heptadecafluorononyl)icosane-1,20-diol (formule A)

A une solution de 10,11-bis(2,2,3,3,4,4,5,5,6,6,7,7,8,8,9,9,9-heptadecafluorononyl)icosane-1,20-diol (109 g; 93 mmol) dissous dans 1 L de dichlorométhane, sont additionnés de la triphénylphosphine (53,3 g; 204 mmol; 2,2 éq.) et du N-Bromosuccinimide (36,1 g; 204 mmol; 2,2 éq.). La réaction se déroule à température ambiante durant 3 heures. Après évaporation du dichlorométhane, le résidu est purifié sur colonne de gel de silice pour donner une huile incolore (108,6 g; 90%). En finale, est obtenu le 10,11-bis(9-bromononyl)-1,1,1,2,2,3,3,4,4,5,5, 6,6,7,7,8,8,13,13,14,14, 15,15,16,16,17,17,18,18,19,19,20,20,20 tétratriacontafluoroicosane.

### Etape 3 au départ du 10,11-bis(9-bromononyl)-1,1,1,2,2,3,3,4,4,5,5, 6, 6, 7, 7, 8, 8,13,13,14,14,15,15,16,16,17,17,18,18,19,19,20,20,20 tétratriacontafluoroicosane (formule B)

A une solution de 10,11-bis(9-bromononyl) 1,1,1,2,2,3,3,4,4,5,5,6,6,7,7,8,8,13,13,14,14,15,15,16,16,17,17,18,18,19, 19,20,20,20 tétratriacontafluoroicosane (108,6 g; 83 mmol), chauffée à 140°C, est additionné goutte-à-goutte de la triéthylphosphite (70,6 g; 73,6 mL; 417 mmol; 5 éq.). A la fin de cet ajout, l'agitation et le chauffage sont maintenus durant 12 heures. Après évaporation de la triéthylphosphite en excès, le brut réactionnel est purifié par chromatographie sur colonne de gel de silice pour donner une huile incolore (94,2 g; 80%). En finale, est obtenu le tétraéthyl 10,11-bis(2,2,3,3,4,4,5,5,6,6,7,7,8,8,9,9,9-heptadecafluorononyl)-icosane-1,20-diylbisphosphonate.

### Etape 4 au départ du tétraéthyl 10,11-bis(2,2,3,3,4,4,5,5,6,6,7,7,8,8,9,9,9-heptadécafluorononyl)-icosane-1,20-diylbisphosphonate (formule C)

A une solution de tétraéthyl 10,11-bis(2,2,3,3,4,4,5,5,6,6,7,7,8,8,9,9,9-heptadécafluorononyl)icosane-1,20-diylbisphosphonate (94,2 g; 66 mmol) dissous dans 400 mL de dichlorométhane anhydre et placée sous atmosphère inerte, est additionné du triméthylbromosilane (50,5 g; 43,5 mL, 330 mmol; 5 éq.). La réaction se déroule à température ambiante durant 3 heures. Après évaporation du dichlorométhane, 400 mL de méthanol est ajouté au milieu réactionnel et l'agitation est maintenue à température ambiante durant 12 heures. Le méthanol est évaporé et le brut réactionnel est purifié par recristallisation pour donner un solide beige (77,6 g; 90%). En finale, est obtenu l'acide 10,11-bis(2,2,3,3,4,4,5,5,6,6,7,7,8,8,9,9,9 heptadécafluorononyl)icosane-1,20-diyldi-phosphonique (formule D), cette molécule répondant à la formule générale 1 suivant l'invention.

Ce procédé de synthèse d'un composé de formule générale (I) selon l'invention repose donc sur une substitution d'au moins un groupement halogéné d'une molécule de départ.

### 2. Svnthèse d'un composé de formule générale (I) : synthèse de l'acide 10,11-bis(2,2,3,3,4,4,5,5,5-nonafluoropentyl)icosane-1,20 diyldiohosohonique

### Etape 1 de synthèse du 10,11-bis(2,2,3,3,4,4,5,5,5-nonafluoropentyl)icosane-1,20-diol

A une dispersion de zinc/cuivre (3,4 g; 53 mmol; 2 éq.) dans 10 mL de dichlorométhane, est additionné goutte à goutte un mélange équimolaire d'undécénol (4,1 g; 26,5 mmol) et de perfluoro-1-iodobutane (9,4 g; 26,5 mmol; 1 éq.) dissout dans 10 mL de dichlorométhane. La réaction est chauffée à 50°C durant 3 heures, refroidit avec un bain de glace puis 25 mL d'un mélange acide acétique-eau-acide chlorhydrique (12N) (3/6/1) est ajouté au milieu réactionnel. Après réaction à température ambiante durant 3 heures, le brut réactionnel est lavé successivement avec de l'eau permutée (x2) et avec une solution saturée de chlorure de sodium, séché sur du sulfate de magnésium anhydre puis concentré. Le résidu est purifié par chromatographie sur colonne de gel de silice pour donner une cire blanche (9,7 g; 47%). En finale, est obtenu le 10,11-bis(2,2,3,3,4,4,5,5,5-nonafluoropentyl)icosane-1,20-diol.

### Etape 2 au départ du 10,11-bis(2,2,3,3,4,4,5,5,5-nonafluoropentyl)icosane-1,20-diol (formule E)

A une solution de 10,11-bis(2,2,3,3,4,4,5,5,5-nonafluoropentyl)icosane-1,20-diol (9,7 g; 12,5 mmol) dissous dans 30 ml de dichlorométhane, sont additionnés de la triphénylphosphine (7,2 g; 27 mmol; 2,2 éq.) et du N-Bromosuccinimide (4,9 g; 27 mmol; 2,2 éq.). La réaction se déroule à température ambiante durant 3 heures. Après évaporation du dichlorométhane, le résidu est purifié sur colonne de gel de silice pour donner une huile incolore (9,7g; 86%). En finale, est obtenu le 1,20-dibromo-10,11-bis(2,2,3,3,4,4,5,5,5-nonafluoropentyl) icosane.

### Etape 3 au départ du 1,20-dibromo-10,11-bis(2,2,3,3,4,4,5,5,5-nonafluoropentyl)icosane (formule F)

A une solution de 1,20-dibromo-10,11-bis(2,2,3,3,4,4,5,5,5 nonafluoropentyl)icosane (9,7 g; 11 mmol) chauffé à 140°C est additionné goutte-à-goutte de la triéthylphosphite (9,1 g; 9,5 mL; 55 mmol; 5 éq.). A la fin de l'ajout, l'agitation et le chauffage sont maintenus durant 12 heures. Après évaporation de la triéthylphosphite en excès, le brut réactionnel est purifié par chromatographie sur colonne de gel de silice pour donner une huile incolore (9,2 g; 84%). En finale, est obtenu le tétraéthyl 10,11-bis(2,2,3,3,4,4,5,5,5-nonafluoropentyl)icosane-1,20-diylbisphosphonate.

### Etape 4 au départ du tétraéthyl 10,11-bis(2,2,3,3,4,4,5,5,5-nonafluoropentyl)icosane-1,20-diylbisphosphonate (formule G)

A une solution de tétraéthyl 10,11-bis(2,2,3,3,4,4,5,5,5-nonafluoropentyl)icosane-1,20-diyl-bisphosphonate (9,2 g; 9 mmol) dissous dans 60 mL de dichlorométhane anhydre et placée sous atmosphère inerte, est additionné du triméthylbromosilane (7,1 g; 6,1 mL, 45 mmol; 5 éq.). La réaction se déroule à température ambiante durant 3 heures. Après évaporation du dichlorométhane, 400 mL de méthanol est ajouté au milieu réactionnel et l'agitation est maintenue à température ambiante durant 12 heures. Le méthanol est évaporé pour donner une huile incolore (7,2 g; 88%). En finale, est obtenu l'acide 10,11-bis(2,2,3,3,4,4,5,5,5-nonafluoropentyl)icosane-1,20 diyldiphosphonique (formule H), cette molécule répondant à la formule générale 1 suivant l'invention.

Ce procédé de synthèse d'un composé de formule générale (I) selon l'invention repose donc également sur une substitution d'au moins un groupement halogéné d'une molécule de départ.

### B. Essais comparatifs : traitements de surfaces avec différents épilâmes avec ou sans prétraitement plasma des surfaces

Afin de pouvoir déterminer l'impact d'un prétraitement par plasma d'une surface sur l'accrochage (adhérence) des épilames (agents de couplage) suivant l'invention (monomère de formule générale (I) et/ou dimère de formule générale (II)), des études comparatives, en termes de résistance de ces épilames à des cycles de lavage successifs, ont été réalisées par mesure des valeurs d'angle de contact avec de l'huile Moebius 9010/10 FL.

### a) Prétraitement par un procédé plasma

Selon l'invention, un prétraitement par un plasma oxygène a été réalisé sur les surfaces à traiter avec l'appareillage PICO LF PCCE durant 4 minutes à une puissance de 100 W.

### b) Traitement de surface avec une solution d'épilamage

Suite à l'étape a) de prétraitement et préalablement à la réalisation de 7 cycles de lavage successifs, les surfaces prétraitées ont été traitées par immersion durant 5 minutes ou 15 minutes dans des solutions d'épilamage contenant un monomère de formule générale (I) et/ou un dimère de formule générale (II) à raison de 2,5.10⁻³ molL⁻¹ dans de l'isopropanol comme solvant. Ensuite, les substrats traités ont été égouttés durant 1 minute puis séchés sous air chaud (55°C) durant 5 minutes.

### c) Cycles de lavage

Suite au prétraitement et au traitement des surfaces avec les solutions d'épilamage, c'est-à-dire suite aux étapes a) et b), 7 cycles de lavage successifs ont été réalisés pour chaque surface. Chaque cycle de lavage a été réalisé de la façon suivante :

| | Cuve 1 | Cuve 2 | Cuve 3 | Cuve 4 | Séchage |
|---|---|---|---|---|---|
| Produit | **Rubisol** | **Rubisol** | Isopropanol | Isopropanol | / |
| Durée | 6min | 4min | 3min | 2min | 5min |
| Agitation | 150tr/min | 400tr/min | 150tr/min | 150tr/min | 150tr/min |
| Température | Amb | Amb | Amb | Amb | 65°C |
| US | oui | non | non | non | non |

### d) Mesure d'angle de contact

La mesure d'angle de contact rend compte de l'aptitude d'un liquide (par exemple d'une huile) à s'étaler sur une surface par mouillabilité. La méthode consiste à mesurer l'angle de la tangente du profil d'une goutte déposée sur le substrat, avec la surface du substrat.

Cette mesure permet notamment d'effectuer la discrimination de la nature polaire ou apolaire des interactions à l'interface liquide-solide et donc de déduire le caractère hydrophile ou hydrophobe d'une surface. Concrètement, plus un grand angle est mesuré, plus la surface présente un caractère hydrophobe/oléophobe. A l'opposé, plus un petit angle est mesuré, plus la surface présente un caractère hydrophile.

Pour un épilame au sens de la présente invention, il convient d'obtenir une valeur d'angle de contact aussi grande que possible, ce qui signifie donc que cette molécule est hydrophobe/oléophobe et permet donc d'éviter un étalement d'un liquide huileux, par exemple un étalement d'un lubrifiant.

Dans le cadre de la présente invention, l'appareillage DSA100 associé aux logiciels DSA4 version 2.0 ont été utilisés afin de réaliser ces mesures d'angle de contact.

### 1. Essais comparatifs : traitement d'une surface en laiton avec un agent de couplage suivant l'invention avec ou sans prétraitement par plasma

Une surface en laiton prétraitée ou non par plasma oxygène a été traitée avec un dimère (OLEOXEIN+) selon l'invention répondant à la formule générale (II) et qui est le suivant :

Les résultats obtenus lors des mesures d'angle de contact sont présentés à la figure 1. Ces résultats permettent de constater qu'un prétraitement de la surface en laiton par plasma oxygène, avant un traitement de cette même surface avec une molécule de formule générale (II) suivant l'invention, augmente significativement la résistance de l'épilame à des cycles de lavage successifs.

En d'autres termes, un prétraitement de la surface par plasma oxygène avant un traitement avec un dimère de formule générale (II) permet à ce dernier de s'accrocher (d'adhérer) plus fortement à la surface traitée et de notamment mieux résister à une hydrolyse en milieu acide ou basique, ceci conférant à l'épilame une haute stabilité au cours du temps.

### 2. Essais comparatifs : traitement d'une surface en laiton avec des agents de couplage suivant l'invention avec ou sans prétraitement par plasma

Dans la même optique que l'exemple précédent, sur une surface en laiton prétraitée ou non par plasma oxygène, ont été testés différents agents de couplage (épilames) selon l'invention, à savoir un monomère (OLEOXEIN) correspondant à une molécule de formule générale (I) suivant l'invention et un dimère (OLEOXEIN+) correspondant à une molécule de formule générale (II) suivant l'invention. Ces deux molécules (épilames) selon l'invention sont les suivantes :

Les résultats obtenus lors des mesures d'angle de contact sont présentés à la figure 2. Comme on peut le constater, que ce soit pour le monomère (formule générale (I)) ou le dimère (formule générale (II)) testé en tant qu'agent de couplage (épilame), un prétraitement par plasma oxygène permet d'augmenter significativement la résistance de l'épilame à des cycles de lavage successifs, que le traitement de la surface par immersion dans une solution contenant l'épilame ait duré 5 ou 15 minutes.

Tout comme pour l'exemple précédent, ceci indique qu'un prétraitement de la surface par plasma oxygène avant un traitement avec une molécule de formule générale (I) ou une molécule de formule générale (II) permet à ces dernières de s'accrocher (d'adhérer) plus fortement à la surface traitée et de notamment mieux résister à une hydrolyse en milieu acide ou basique, ceci conférant à l'épilame une haute stabilité au cours du temps.

### 3. Essais comparatifs : traitement d'une surface en laiton rhodié avec un agent de couplage suivant l'invention avec ou sans prétraitement par plasma

Dans la même optique que les exemples précédents, sur une surface en laiton rhodié prétraitée ou non par plasma oxygène, a été testé un agent de couplage (épilame), à savoir un même dimère (OLEOXEIN+) que celui de l'exemple 1 répondant à la formule générale (II) suivant l'invention. Les résultats obtenus lors des mesures d'angle de contact sont présentés à la figure 3.

Comme on peut le constater, un prétraitement par plasma d'oxygène permet d'augmenter significativement la résistance à des cycles de lavage successifs, que le traitement de la surface par immersion dans une solution contenant l'épilame ait duré 5 ou 15 minutes.

Ceci indique à nouveau qu'un prétraitement de la surface par plasma oxygène, avant un traitement avec une molécule de formule générale (II) selon l'invention, permet à cette dernière de s'accrocher (d'adhérer) plus fortement à la surface traitée et de notamment mieux résister à une hydrolyse en milieu acide ou basique, ceci conférant à l'épilame une haute stabilité au cours du temps.

### 4. Essais comparatifs : traitement d'une surface en laiton rhodié avec des agents de couplage suivant l'invention avec ou sans prétraitement par plasma

Sur une surface en laiton rhodié prétraitée ou non par plasma d'oxygène, ont été testé différents agents de couplage (épilames), à savoir un monomère (OLEOXEIN) correspondant à une molécule de formule générale (I) suivant l'invention et un dimère (OLEOXEIN+) correspondant à une molécule de formule générale (II) suivant l'invention. Ces molécules (épilames) sont identiques à celles testées à l'exemple 2. Les résultats obtenus lors des mesures d'angle de contact sont présentés à la figure 4.

Comme on peut le constater, que ce soit pour un monomère correspondant à une molécule de formule générale (I) suivant l'invention ou pour un dimère correspondant à une molécule de formule générale (II) suivant l'invention, un prétraitement par plasma d'oxygène permet d'augmenter significativement la résistance à des cycles de lavage successifs, que le traitement de la surface par immersion dans une solution contenant l'épilame ait duré 5 ou 15 minutes.

Tout comme pour les exemples précédents, ceci indique qu'un prétraitement de la surface par plasma oxygène permet un accrochage (une adhésion) plus fort sur la surface traitée et notamment une meilleure résistance à une hydrolyse en milieu acide ou basique, ceci conférant à l'épilame une haute stabilité au cours du temps.

### 5. Essais comparatifs : traitement d'une surface en saphir avec un agent de couplage suivant l'invention avec ou sans prétraitement par plasma

Sur une surface en saphir prétraitée ou non par plasma d'oxygène, a été testé un agent de couplage (épilame), à savoir un même dimère (OLEOXEIN+) que celui de l'exemple 1 répondant à la formule générale (II) suivant l'invention. Les résultats obtenus lors des mesures d'angle de contact sont présentés à la figure 5.

Comme on peut le constater, un prétraitement par plasma d'oxygène permet d'augmenter significativement la résistance à des cycles de lavage successifs, que le traitement de la surface par immersion dans une solution contenant l'épilame ait duré 5 ou 15 minutes. Ceci indique à nouveau qu'un prétraitement de la surface par plasma oxygène, avant un traitement avec une molécule de formule générale (II) selon l'invention, permet à cette dernière de s'accrocher (d'adhérer) plus fortement à la surface traitée et de notamment mieux résister à une hydrolyse en milieu acide ou basique, ceci conférant à l'épilame une haute stabilité au cours du temps.

### 6. Essais comparatifs : traitement d'une surface en saphir avec des agents de couplage suivant l'invention avec ou sans prétraitement par plasma

Sur une surface en saphir prétraitée ou non par plasma d'oxygène, ont été testé différents agents de couplage (épilames), à savoir un monomère (OLEOXEIN) correspondant à une molécule de formule générale (I) suivant l'invention et un dimère (OLEOXEIN+) correspondant à une molécule de formule générale (II) suivant l'invention. Ces molécules (épilames) sont identiques à celles testées à l'exemple 2. Les résultats obtenus lors des mesures d'angle de contact sont présentés à la figure 6.

Comme on peut le constater, que ce soit pour un monomère correspondant à une molécule de formule générale (I) suivant l'invention ou pour un dimère correspondant à une molécule de formule générale (II) suivant l'invention, un prétraitement par plasma oxygène permet d'augmenter significativement la résistance à des cycles de lavage successifs, que le traitement de la surface par immersion dans une solution contenant l'épilame ait duré 5 ou 15 minutes.

Tout comme pour les exemples précédents, ceci indique qu'un prétraitement de la surface par plasma oxygène, avant un traitement avec une molécule de formule générale (I) ou de formule générale (II) selon l'invention, permet à ces dernières de s'accrocher (d'adhérer) plus fortement à la surface traitée et de notamment mieux résister à une hydrolyse en milieu acide ou basique, ceci conférant à l'épilame une haute stabilité au cours du temps.

Il est bien entendu que la présente invention n'est en aucune façon limitée aux formes de réalisations décrites ci-dessus et que bien des modifications peuvent y être apportées sans sortir du cadre des revendications annexées.

## Revendications

1. Procédé de traitement d'une surface choisie dans le groupe constitué du saphir, du laiton, du laiton rhodié, du laiton doré, du nickel, de l'acier, de l'acier durcissable, du fer, de l'aluminium, du titane, du plomb, de l'argent, de l'or, du chrome, du cuivre, du manganèse, du vanadium, du lithium, du cobalt, du silicium et de divers alliages et oxydes métalliques de tels métaux, ledit procédé de traitement de surface comprenant une étape d'application, sur ladite surface, de molécules hydrophobes et/ou oléophobes et/ou d'application d'un épilame, ledit procédé comprenant une étape de prétraitement par un procédé plasma de ladite surface avant ladite étape d'application de molécules hydrophobes et/ou oléophobes et/ou d'application d'un épilame,
**caractérisé en ce que** ladite étape d'application, sur ladite surface, de molécules hydrophobes et/ou oléophobes et/ou d'application d'un épilame est réalisée par application :
- d'un monomère répondant à la formule générale (I) suivante : où
- chaque R₁, indépendants l'un de l'autre, et identiques ou différents l'un de l'autre à chaque occurrence, sont sélectionnés dans le groupe constitué d'une liaison, (CR₅R₆)ₙ, où chaque R₅ et R₆, identiques ou différents l'un de l'autre sont sélectionnés indépendamment dans le groupe constitué de H, d'un groupe alkyl comprenant 1 à 10 atomes de carbone, lequel est optionnellement substitué par au moins un atome de la famille des halogènes, un groupe aryle ou un groupe aralkyle, n étant compris entre 1 et 50, et d'une chaine polyalkylène oxyde présentant de 1 à 100 répétitions d'unités alkylène oxyde ;
- R' est sélectionné dans le groupe constitué d'une liaison, (CR₅R₆)ₙ, où chaque R₅ et R₆, identiques ou différents l'un de l'autre sont sélectionnés indépendamment dans le groupe constitué de H, d'un groupe alkyl comprenant 1 à 10 atomes de carbone, lequel est optionnellement substitué par au moins un atome de la famille des halogènes, un groupe aryle ou un groupe aralkyle, n étant compris entre 1 et 50 ;
- chaque R₂ et R₂', indépendants l'un de l'autre, et identiques ou différents l'un de l'autre à chaque occurrence, sont sélectionnés dans le groupe constitué d'une liaison, (CH₂)ₙ, O, S, S-S, NH, O(CO), O(CS), NH(CO), NH(CS), NH(CO)NH, NH-CS-NH, NH(CO)O, NH(CS)O, S(CO), (CO)S, et
- n est compris entre 1 et 100 ;
- R₃ est sélectionné dans le groupe constitué d'un groupe perfluoroalkyle comprenant de 1 à 50 atomes de carbone, (CF(CF₃)CF₂O)ₙ(CF₂)₂CF₃, (CF₂CF(CF₃)O)ₙ(CF₂)₂CF₃, (CF₂CF₂CF₂O)n(CF₂)₂CF₃ et (CF₂CF₂O)n(CF₂)CF₃, et n est compris entre 0 et 100 ;
- F est sélectionné dans le groupe constitué de PO₃H₂ et OPO₃H₂, de préférence PO₃H₂ ;
et/ou
- d'un dimère répondant à la formule générale (II) suivante : où
- chaque R₁, indépendants l'un de l'autre, et identiques ou différents l'un de l'autre à chaque occurrence, sont sélectionnés dans le groupe constitué d'une liaison, (CR₅R₆)ₙ, où chaque R₅ et R₆, identiques ou différents l'un de l'autre sont sélectionnés indépendamment dans le groupe constitué de H, d'un groupe alkyl comprenant 1 à 10 atomes de carbone, lequel est optionnellement substitué par au moins un atome de la famille des halogènes, un groupe aryle ou un groupe aralkyle, n étant compris entre 1 et 50, et d'une chaine polyalkylène oxyde présentant de 1 à 100 répétitions d'unités alkylène oxyde ;
- chaque R', indépendants l'un de l'autre, et identiques ou différents l'un de l'autre à chaque occurrence, sont sélectionnés dans le groupe constitué d'une liaison, (CR₅R₆)ₙ, où chaque R₅ et R₆, identiques ou différents l'un de l'autre sont sélectionnés indépendamment dans le groupe constitué de H, d'un groupe alkyl comprenant 1 à 10 atomes de carbone, lequel est optionnellement substitué par au moins un atome de la famille des halogènes, un groupe aryle ou un groupe aralkyle, n étant compris entre 1 et 50 ;
- chaque R₂, indépendants l'un de l'autre, et identiques ou différents l'un de l'autre à chaque occurrence, sont sélectionnés dans le groupe constitué d'une liaison, (CH₂)ₙ, O, S, S-S, NH, O(CO), O(CS), NH(CO), NH(CS), NH(CO)NH, NH-CS-NH, NH(CO)O, NH(CS)O, ,S(CO), (CO)S, et n est compris entre 1 et 100 ;
- chaque R₃, égaux ou différents l'un de l'autre sont sélectionnés dans le groupe constitué d'un groupe perfluoroalkyle comprenant de 1 à 50 atomes de carbone, (CF(CF₃)CF₂O)ₙ(CF₂)₂CF₃, (CF₂CF(CF₃)O)ₙ(CF₂)₂CF₃, (CF₂CF₂CF₂O)n(CF₂)₂CF₃ et (CF₂CF₂O)n(CF₂)CF₃, et n est compris entre 0 et 100 ;
- chaque R₄, égaux ou différents l'un de l'autre sont sélectionnés dans le groupe constitué de H, d'un groupe alkyl comprenant 1 à 10 atomes de carbone, lequel est optionnellement substitué par au moins un atome de la famille des halogènes, un groupe aryle ou un groupe aralkyle, préférentiellement chaque R₄ est H ;
- T est une liaison, (CH₂)ₙ, O, S, S-S, NH, O(CO), O(CS), NH(CO), NH(CS), NH(CO)NH, NH-CS-NH, NH(CO)O, NH(CS)O, ,S(CO), (CO)S, et n est compris entre 1 et 100 ;
- chaque F et F', indépendants l'un de l'autre, et identiques ou différents l'un de l'autre à chaque occurrence, sont sélectionnés dans le groupe constitué de PO₃H₂, OPO₃H₂, SH, et SiX₃ avec X= H, Cl, OMe, OEt, OiPr, de préférence PO₃H₂ ;
ledit monomère de formule générale (I) et/ou ledit dimère de formule générale (II) comprenant au moins, à une première extrémité de chaîne, un groupement phosphorylé représentant une accroche et au moins, à une deuxième extrémité de chaîne opposée à ladite première extrémité de chaîne, un groupement perfluoré.

2. Procédé de traitement d'une surface selon la revendication 1, **caractérisé en ce qu'**il comprend une étape préalable de mise en solution dans un solvant desdites molécules hydrophobes et/ou oléophobes et/ou dudit épilame, donc du monomère de formule générale (I) et/ou du dimère de formule générale (II) pour former une solution de traitement de surface.

3. Procédé de traitement d'une surface selon la revendication 2, **caractérisé en ce que** ladite étape préalable de mise en solution dans un solvant pour former une solution de traitement de surface est réalisée par mise en solution dans un solvant choisi dans le groupe constitué de l'isopropanol, l'éthanol, le méthanol, le diméthylformamide, l'acétone, le tétrahydrofurane, préférentiellement l'isopropanol.

4. Procédé de traitement d'une surface selon la revendication 2 ou 3, **caractérisé en ce que** ladite étape préalable de mise en solution dans un solvant forme une solution de traitement de surface comprenant lesdites molécules hydrophobes et/ou oléophobes et/ou ledit épilame, donc ledit monomère de formule générale (I) et/ou ledit dimère de formule générale (II), à raison de 0,01% à 10% v/v dans un solvant, préférentiellement à raison de 0,1% à 5% v/v.

5. Procédé de traitement d'une surface selon l'une quelconque des revendications 1 à 4, **caractérisé en ce qu'**il comprend en outre au moins une des étapes additionnelles suivantes :
- un égouttage dudit article mis en contact avec lesdites molécules hydrophobes et/ou oléophobes et/ou avec ledit épilame, donc avec ledit monomère de formule générale (I) et/ou avec ledit dimère de formule générale (II), et/ou
- un lavage de ladite surface mise en contact avec lesdites molécules hydrophobes et/ou oléophobes et/ou avec ledit épilame, donc avec ledit monomère de formule générale (I) et/ou avec ledit dimère de formule générale (II), et/ou
- un séchage dudit article mis en contact avec lesdites molécules hydrophobes et/ou oléophobes et/ou avec ledit épilame, donc avec ledit monomère de formule générale (I) et/ou avec ledit dimère de formule générale (II).

6. Procédé de traitement d'une surface selon l'une quelconque des revendications 1 à 5, **caractérisé en ce que** ladite étape de mise en contact de ladite surface prétraitée avec lesdites molécules hydrophobes et/ou oléophobes et/ou avec ledit épilame, donc avec ledit monomère de formule générale (I) et/ou avec ledit dimère de formule générale (II) est réalisée par pulvérisation, par trempage, par vaporisation, par tamponnage, par essuyage, par spin coating et par deep coating.

7. Article, en particulier article d'horlogerie d'automobile, de microélectronique, d'optique, d'aéronautique, de nautique, du domaine médical, de packing ou de construction, présentant au moins une partie de surface traitée suivant le procédé selon l'une quelconque des revendications 1 à 6.

8. Utilisation de molécules hydrophobes et/ou oléophobes et/ou d'un épilame, donc d'un monomère de formule générale (I) et/ou d'un dimère de formule générale (II) dans un traitement de surface selon l'une quelconque des revendications 1 à 6, en particulier pour un traitement d'une surface d'une pièce d'horlogerie, d'automobile, de microélectronique, d'optique, d'aéronautique, de nautique, du domaine médical, de packing ou de construction.

## Patentansprüche

1. Verfahren zur Behandlung einer Oberfläche ausgewählt aus der Gruppe bestehend aus Saphir, Messing, rhodinisiertem Messing, vergoldetem Messing, Nickel, Stahl, härtbarem Stahl, Eisen, Aluminium, Titan, Blei, Silber, Gold, Chrom, Kupfer, Mangan, Vanadium, Lithium, Kobalt, Silicium und verschiedenen Legierungen und Metalloxiden dieser Metalle, wobei das Verfahren zur Behandlung der Oberfläche einen Schritt des Aufbringens von hydrophoben und/oder oleophoben Molekülen auf die Oberfläche und/oder des Aufbringens eines Epilams umfasst, wobei das Verfahren einen Schritt des Vorbehandelns der Oberfläche mittels eines Plasmaverfahrens vor dem Schritt des Aufbringens der hydrophoben und/oder oleophoben Moleküle und/oder des Aufbringens eines Epilams umfasst, **dadurch gekennzeichnet, dass** der Schritt des Aufbringens der hydrophoben und/oder oleophoben Moleküle auf die Oberfläche und/oder des Aufbringens eines Epilams realisiert wird durch Aufbringen von:
- einem Monomer mit der allgemeinen Formel (I) wie folgt: wobei
- jedes R₁ unabhängig voneinander, und die bei jedem Vorkommen gleich oder verschieden sind, ausgewählt ist aus der Gruppe bestehend aus einer Bindung, (CR₅R₆)ₙ, wobei jedes R₅ und R₆, die gleich oder voneinander verschieden sind, unabhängig ausgewählt sind aus der Gruppe bestehend aus H, einer Alkylgruppe mit 1 bis 10 Kohlenstoffatomen, wobei der Kohlenstoff gegebenenfalls mit mindestens einem Atom aus der Familie der Halogene substituiert ist, einer Arylgruppe oder einer Aralkylgruppe, wobei n zwischen 1 und 50 liegt, und einer Polyalkylenoxidkette mit 1 bis 100 sich wiederholenden Alkylenoxideinheiten;
- R' ausgewählt ist aus der Gruppe bestehend aus einer Bindung, (CR₅R₆)ₙ, wobei jedes R₅ und R₆, die gleich oder voneinander verschieden sind, unabhängig ausgewählt sind aus der Gruppe bestehend aus H, einer Alkylgruppe mit 1 bis 10 Kohlenstoffatomen, wobei der Kohlenstoff gegebenenfalls mit mindestens einem Atom aus der Familie der Halogene substituiert ist, einer Arylgruppe oder einer Aralkylgruppe, wobei n zwischen 1 und 50 liegt;
- jedes R₂ und R₂' unabhängig voneinander, und die bei jedem Vorkommen gleich oder voneinander verschieden sind, ausgewählt sind aus der Gruppe bestehend aus einer Bindung, (CH₂)ₙ, O, S, S-S, NH, O(CO), O(CS), NH(CO), NH(CS), NH(CO)NH, NH-CS-NH, NH(CO)O, , NH(CS)O, S(CO), (CO)S, und
- n zwischen 1 und 100 liegt;
- R₃ ausgewählt ist aus der Gruppe bestehend aus einer Perfluoralkylgruppe, die 1 bis 50 Kohlenstoffatome umfasst, (CF(CF₃)CF₂O)ₙ(CF₂)₂CF₃, (CF₂CF(CF₃)O)ₙ(CF₂)₂CF₃, (CF₂CF₂CF₂O)n (CF₂)₂CF₃ und (CF₂CF₂O)ₙ(CF₂)CF₃, und wobei n zwischen 0 und 100 liegt;
- F ausgewählt ist aus der Gruppe bestehend aus PO₃H₂ und OPO₃H₂, vorzugsweise PO₃H₂;
und/oder
- einem Dimer mit der allgemeinen Formel (II) wie folgt: wobei
- jedes R₁ unabhängig voneinander, und die bei jedem Vorkommen gleich oder verschieden sind, ausgewählt ist aus der Gruppe bestehend aus einer Bindung, (CR₅R₆)ₙ, wobei jedes R₅ und R₆, die gleich oder voneinander verschieden sind, unabhängig ausgewählt sind aus der Gruppe bestehend aus H, einer Alkylgruppe mit 1 bis 10 Kohlenstoffatomen, wobei der Kohlenstoff gegebenenfalls mit mindestens einem Atom aus der Familie der Halogene substituiert ist, einer Arylgruppe oder einer Aralkylgruppe, wobei n zwischen 1 und 50 liegt, und einer Polyalkylenoxidkette mit 1 bis 100 sich wiederholenden Alkylenoxideinheiten;
- jedes R' unabhängig voneinander, und die bei jedem Vorkommen gleich oder verschieden sind, ausgewählt ist aus der Gruppe bestehend aus einer Bindung, (CR₅R₆)ₙ, wobei jedes R₅ und R₆, die gleich oder voneinander verschieden sind, unabhängig ausgewählt sind aus der Gruppe bestehend aus H, einer Alkylgruppe mit 1 bis 10 Kohlenstoffatomen, wobei der Kohlenstoff gegebenenfalls mit mindestens einem Atom aus der Familie der Halogene substituiert ist, einer Arylgruppe oder einer Aralkylgruppe, wobei n zwischen 1 und 50 liegt;
- jedes R₂ unabhängig voneinander, und die bei jedem Vorkommen gleich oder voneinander verschieden sind, ausgewählt ist aus der Gruppe bestehend aus einer Bindung, (CH₂)ₙ, O, S, S-S, NH, O(CO), O(CS), NH(CO), NH(CS), NH(CO)NH, NH-CS-NH, NH(CO)O, NH(CS)O, S(CO), (CO)S, , und n zwischen 1 und 100 liegt;
- jedes R₃, die gleich oder voneinander verschieden sind, ausgewählt ist aus der Gruppe bestehend aus einer Perfluoralkylgruppe, die 1 bis 50 Kohlenstoffatome umfasst, (CF (CF₃)CF₂O)ₙ(CF₂)₂CF₃, (CF₂CF(CF₃)O)ₙ(CF₂)₂CF₃, (CF₂CF₂CF₂O)n(CF₂)₂CF₃ und (CF₂CF₂O)n(CF₂)CF₃, und wobei n zwischen 0 und 100 liegt;
- jedes R₄, die gleich oder voneinander verschieden sind, ausgewählt ist aus der Gruppe bestehend aus H, einer Alkylgruppe mit 1 bis 10 Kohlenstoffatomen, wobei der Kohlenstoff gegebenenfalls mit mindestens einem Atom aus der Familie der Halogene substituiert ist, einer Arylgruppe oder einer Aralkylgruppe, wobei vorzugsweise jedes R₄ H ist;
- T eine Bindung, (CH₂)ₙ, O, S, S-S, NH, O(CO), O(CS), NH(CO), NH(CS), NH(CO)NH, NH-CS-NH, NH(CO)O, NH(CS)O, , S(CO), (CO)S ist, und n zwischen 1 und 100 liegt;
- jedes F und F' unabhängig voneinander, und die bei jedem Vorkommen gleich oder voneinander verschieden sind, ausgewählt sind aus der Gruppe bestehend aus PO₃H₂, OPO₃H₂, SH und SiX₃ mit X=H, Cl, OMe, OEt, OiPr, vorzugsweise PO₃H₂;
wobei das Monomer mit der allgemeinen Formel (I) und/oder das Dimer mit der allgemeinen Formel (II) mindestens an einem ersten Kettenende eine phosphorylierte Gruppe umfasst, die einen Anknüpfungspunkt repräsentiert, und mindestens an einem zweiten Kettenende gegenüber von dem ersten Kettenende eine perfluorierte Gruppe umfasst.

2. Verfahren zur Behandlung einer Oberfläche nach Anspruch 1, **dadurch gekennzeichnet, dass** es einen vorangehenden Schritt des Solubilisierens der hydrophoben und/oder oleophoben Moleküle und/oder des Epilams, dann des Monomers der allgemeinen Formel (I) und/oder des Dimers der allgemeinen Formel (II) in einem Lösungsmittel umfasst, um eine Lösung zur Behandlung der Oberfläche zu bilden.

3. Verfahren zur Behandlung einer Oberfläche nach Anspruch 2, **dadurch gekennzeichnet, dass** der vorangehende Schritt des Solubilisierens in einem Lösungsmittel zur Bildung einer Lösung zur Behandlung der Oberfläche realisiert wird, indem in einem Lösungsmittel ausgewählt aus der Gruppe bestehend aus Isopropanol, Ethanol, Methanol, Dimethylformamid, Aceton, Tetrahydrofuran, vorzugsweise Isopropanol, solubilisiert wird.

4. Verfahren zur Behandlung einer Oberfläche nach Anspruch 2 oder 3, **dadurch gekennzeichnet, dass** der vorangehende Schritt des Solubilisierens in einem Lösungsmittel eine Lösung zur Behandlung der Oberfläche umfassend die hydrophoben und/oder oleophoben Moleküle und/oder das Epilam, dann das Monomer mit der allgemeinen Formel (I) und/oder das Dimer mit der allgemeinen Formel (II) in einer Menge von 0,01 % bis 10 % Vol./Vol., vorzugsweise in einer Menge von 0,1 % bis 5 % Vol./Vol., in einem Lösungsmittel bildet.

5. Verfahren zur Behandlung einer Oberfläche nach einem der Ansprüche 1 bis 4, **dadurch gekennzeichnet, dass** es außerdem mindestens einen der folgenden weiteren Schritte umfasst:
- ein Abtropfen des in Kontakt mit den hydrophoben und/oder oleophoben Molekülen und/oder dem Epilam, dann mit dem Monomer mit der allgemeinen Formel (I) und/oder dem Dimer mit der allgemeinen Formel (II) in Kontakt gebrachten Artikels, und/oder
- ein Waschen der in Kontakt mit den hydrophoben und/oder oleophoben Molekülen und/oder dem Epilam, dann mit dem Monomer mit der allgemeinen Formel (I) und/oder dem Dimer mit der allgemeinen Formel (II) in Kontakt gebrachten Oberfläche, und/oder
- ein Trocknen des in Kontakt mit den hydrophoben und/oder oleophoben Molekülen und/oder dem Epilam, dann mit dem Monomer mit der allgemeinen Formel (I) und/oder dem Dimer mit der allgemeinen Formel (II) in Kontakt gebrachten Artikels.

6. Verfahren zur Behandlung einer Oberfläche nach einem der Ansprüche 1 bis 5, **dadurch gekennzeichnet, dass** der Schritt des In-Kontakt-bringens der vorbehandelten Oberfläche mit den hydrophoben und/oder oleophoben Molekülen und/oder dem Epilam, dann mit dem Monomer der allgemeinen Formel (I) und/oder mit dem Dimer der allgemeinen Formel (II) durch Pulverisierung, durch Eintauchen, durch Verdampfen, durch Stempeldruck, durch Wischen, durch Schleuderbeschichten und durch Tiefbeschichten realisiert wird.

7. Artikel, insbesondere Artikel für Messinstrumente, für Kraftfahrzeuge, Mikroelektronik, Optik, Luftfahrt, Seefahrt, für den medizinischen Bereich, für Verpackungen oder Konstruktion, der mindestens in einem Teil der Oberfläche mittels des Verfahrens nach einem der Ansprüche 1 bis 6 behandelt worden ist.

8. Verwendung von hydrophoben und/oder oleophoben Molekülen und/oder einem Epilam, dann einem Monomer mit der allgemeinen Formel (I) und/oder einem Dimer mit der allgemeinen Formel (II) in einer Behandlung der Oberfläche nach einem der Ansprüche 1 bis 6, insbesondere für eine Behandlung einer Oberfläche eines Messinstruments, eines Kraftfahrzeugteils, von Mikroelektronik-, Optik-, Luftfahrt-, Seefahrtartikeln, Artikeln aus dem medizinischen Bereich, für Verpackung oder Konstruktion.

## Claims

1. A method for treating a surface selected from the group constituted of sapphire, brass, rhodium-plated brass, gold-plated brass, nickel, steel, hardenable steel, iron, aluminium, titanium, lead, silver, gold, chromium, copper, manganese, vanadium, lithium, cobalt, silicon and various metal alloys and oxides of such metals, said surface treatment method comprising a step of applying, on said surface, hydrophobic and/or oleophobic molecules and/or of applying an epilame, said method comprising a step of pretreating said surface by a plasma method prior to said step of applying hydrophobic and/or oleophobic molecules and/or of applying an epilame,
**characterised in that** said step of applying, on said surface, hydrophobic and/or oleophobic molecules and/or of applying an epilame is carried out by applying
- a monomer of the following general formula (I): wherein
- each R₁, independent of one another, and identical to or different from one another on each occurrence, is selected from the group constituted of a bond, (CR₅R₆)ₙ, wherein each R₅ and R₆, identical to or different from one another, are selected independently from the group constituted of H, an alkyl group comprising 1 to 10 carbon atoms, which is optionally substituted by at least one atom of the halogen family, an aryl group or an aralkyl group, n being contained between 1 and 50, and a polyalkylene oxide chain having from 1 to 100 repetitions of alkylene oxide units;
- R' is selected from the group constituted of a bond, (CR₅R₆)ₙ, wherein each R₅ and R₆, identical to or different from one another, are selected independently from the group constituted of H, an alkyl group comprising 1 to 10 carbon atoms, which is optionally substituted by at least one atom of the halogen family, an aryl group or an aralkyl group, n being contained between 1 and 50;
- each R₂ and R₂', independent of one another, and identical to or different from one another on each occurrence, are selected from the group constituted of a bond, (CH₂)ₙ, O, S, S-S, NH, O(CO), O(CS), NH(CO), NH(CS), NH(CO)NH, NH-CS-NH, NH(CO)O, , NH(CS)O, S(CO), (CO)S,
and
- n is contained between 1 and 100;
- R₃ is selected from the group constituted of a perfluoroalkyl group comprising from 1 to 50 carbon atoms, (CF(CF₃)CF₂O)ₙ(CF₂)₂CF₃, (CF₂CF(CF₃)O)ₙ(CF₂)₂CF₃, (CF₂CF₂CF₂O)n(CF₂)₂CF₃ and (CF₂CF₂O)n(CF₂)CF₃, and n is contained between 0 and 100;
- F is selected from the group constituted of PO₃H₂ and OPO₃H₂, preferably PO₃H₂;
and/or
- a dimer of the following general formula (II): wherein
- each R₁, independent of one another, and identical to or different from one another on each occurrence, is selected from the group constituted of a bond, (CR₅R₆)ₙ, wherein each R₅ and R₆, identical to or different from one another, are selected independently from the group constituted of H, an alkyl group comprising 1 to 10 carbon atoms, which is optionally substituted by at least one atom of the halogen family, an aryl group or an aralkyl group, n being contained between 1 and 50, and a polyalkylene oxide chain having from 1 to 100 repetitions of alkylene oxide units;
- each R', independent of one another, and identical to or different from one another on each occurrence, is selected from the group constituted of a bond, (CR₅R₆)ₙ, wherein each R₅ and R₆, identical to or different from one another, are selected independently from the group constituted of H, an alkyl group comprising 1 to 10 carbon atoms, which is optionally substituted by at least one atom of the halogen family, an aryl group or an aralkyl group, n being contained between 1 and 50;
- each R₂, independent of one another, and identical to or different from one another on each occurrence, is selected from the group constituted of a bond, (CH₂)ₙ, O, S, S-S, NH, O(CO), O(CS), NH(CO), NH(CS), NH(CO)NH, NH-CS-NH, NH(CO)O, NH(CS)O, S(CO), (CO) S, and n is contained between 1 and 100;
- each R₃, equal to or different from one another, is selected from the group constituted of a perfluoroalkyl group comprising from 1 to 50 carbon atoms, (CF(CF₃)CF₂O)ₙ(CF₂)₂CF₃, (CF₂CF(CF₃)O)ₙ(CF₂)₂CF₃, (CF₂CF₂CF₂O)n(CF₂)₂CF₃ and (CF₂CF₂O)n(CF₂)CF₃, and n is contained between 0 and 100;
- each R₄, equal to or different from one another, is selected from the group constituted of H, an alkyl group comprising 1 to 10 carbon atoms, which is optionally substituted by at least one atom of the halogen family, an aryl group or an aralkyl group, preferably each R₄ is H;
- T is a bond, (CH₂)ₙ, O, S, S-S, NH, O(CO), O(CS), NH(CO), NH(CS), NH(CO)NH, NH-CS-NH, NH(CO)O, NH(CS)O, , S(CO), (CO)S, and n is contained between 1 and 100;
- each F and F', independent of one another, and identical to or different from one another on each occurrence, are selected from the group constituted of PO₃H₂, OPO₃H₂, SH, and SiX₃ with X=H, Cl, OMe, OEt, OiPr, preferably PO₃H₂; said monomer of general formula (I) and/or said dimer of general formula (II) comprising at least, at a first chain end, a phosphorylated group representing an attachment and at least, at a second chain end opposite said first chain end, a perfluorinated group.

2. The method for treating a surface according to Claim 1, **characterised in that** it comprises a preliminary step of dissolving in a solvent said hydrophobic and/or oleophobic molecules and/or said epilame, therefore the monomer of general formula (I) and/or the dimer of general formula (II), in order to form a surface treatment solution.

3. The method for treating a surface according to Claim 2, **characterised in that** said preliminary step of dissolving in a solvent in order to form a surface treatment solution is carried out by dissolving in a solvent selected from the group constituted of isopropanol, ethanol, methanol, dimethylformamide, acetone, tetrahydrofuran, preferably isopropanol.

4. The method for treating a surface according to Claim 2 or 3, **characterised in that** said preliminary step of dissolving in a solvent forms a surface treatment solution comprising said hydrophobic and/or oleophobic molecules and/or said epilame, therefore said monomer of general formula (I) and/or said dimer of general formula (II), at the rate of 0.01% to 10% v/v in a solvent, preferably at the rate of 0.1% to 5% v/v.

5. The method for treating a surface according to any one of Claims 1 to 4, **characterised in that** it additionally comprises at least one of the following additional steps:
- draining of said article brought into contact with said hydrophobic and/or oleophobic molecules and/or with said epilame, therefore with said monomer of general formula (I) and/or with said dimer of general formula (II), and/or
- washing of said surface brought into contact with said hydrophobic and/or oleophobic molecules and/or with said epilame, therefore with said monomer of general formula (I) and/or with said dimer of general formula (II), and/or
- drying of said article brought into contact with said hydrophobic and/or oleophobic molecules and/or with said epilame, therefore with said monomer of general formula (I) and/or with said dimer of general formula (II).

6. The method for treating a surface according to any one of Claims 1 to 5, **characterised in that** said step of bringing said pretreated surface into contact with said hydrophobic and/or oleophobic molecules and/or with said epilame, therefore with said monomer of general formula (I) and/or with said dimer of general formula (II), is carried out by spraying, soaking, vaporisation, buffering, wiping, spin coating and deep coating.

7. An article, in particular a watchmaking, automotive, microelectronic, optical, aeronautical, nautical, medical, packing or construction article, having at least a part of the surface treated according to the method according to any one of Claims 1 to 6.

8. Use of hydrophobic and/or oleophobic molecules and/or an epilame, therefore of a monomer of general formula (I) and/or of a dimer of general formula (II), in a surface treatment according to any one of Claims 1 to 6, in particular for a treatment of a surface of a watchmaking, automotive, microelectronic, optical, aeronautical, nautical, medical, packing or construction article.
